# EUROPÄISCHE PATENTSCHRIFT

(11) **EP 0 043 790 B1**
(45) Veröffentlichungstag und Bekanntmachung des Hinweises auf die Patenterteilung: **18.07.1984**
(21) Anmeldenummer: 81810008.3
(22) Anmeldetag: 08.01.1981
(51) Int. Cl.: D21H 1/28

(54) **Verfahren zur Erhöhung bzw. Verbesserung des Weisseffekts beim optischen Aufhellen von Streichmassen**
Process for increasing or improving the whitening effect during the optical brightening of coating compositions
Procédé d'augmentation ou d'amélioration de l'effet de blanchiment lors du blanchiment optique de compositions d'enduction

(30) Priorität: 03.07.1980 CH 5140/80
(43) Veröffentlichungstag der Anmeldung: 13.01.1982
(73) Patentinhaber: CIBA-GEIGY AG, 4002 Basel (CH)
(72) Erfinder: Fringeli, Werner, Dr., CH-4242 Laufen (CH); Flubacher, Max, CH-4052 Basel (CH); Lauton, Alain, Dr., F-68300 Saint-Louis (FR)

## Beschreibung

Die vorliegende Erfindung betrifft ein Verfahren zur Erhöhung bzw. Verbesserung des Weißeffektes beim optischen Aufhellen von Streichmassen für die Beschichtung von Papier oder Karton mit Hilfe von Aufhellern der Bis-triazinylaminostilben-2,2'-disulfonsäurereihe sowie optisch aufgehellte Streichmassen und mit diesen Streichmassen beschichtetes Papier oder Karton.

Aufheller aus der Klasse der Bis-triazinylaminostilben-2,2'-disulfonsäuren sind auch zum Aufhellen von Papier geeignet. Bei der Aufhellung von Streichmassen treten jedoch je nach Aufheller und je nach Zusammensetzung der Streichmasse Probleme auf, so daß entweder ungenügende Weißeffekte erhalten werden oder daß mancher Aufheller für eine Applikation in bestimmten Streichmassen überhaupt nicht in Frage kommt. Besonders bei höheren Aufhellerkonzentrationen tritt oft statt einer Zunahme des Weißgrades ein manchmal starker Abfall desselben ein, wobei es auch häufig zu einer Vergrünung der Streichmasse kommt. Besonders bei Streichmassen mit künstlichen Bindemitteln tritt dieser unerwünschte Effekt bei manchen der genannten Aufheller auf.

Es wurden bereits Anstrengungen unternommen, um der geschilderten Schwierigkeiten Herr zu werden. So wurden der Streichmasse unter anderem Lösungsvermittler, vor allem Polyäthylenglykol zugesetzt. Bei manchen Aufhellern bringt diese Maßnahme eine gewisse Effektsteigerung, bei anderen Aufhellern wiederum versagt sie. Außerdem sind, sofern Effektsteigerungen erzielt werden, diese oft ungenügend.

Weiterhin wurde der Zusatz von Tensiden (siehe GB-A-1 294 173) oder von Amidformaldehydharzen (siehe DE-A-2 229 872) bei der Aufhellung der Streichmassen vorgeschlagen. Es werden dann zwar Aufhellungen erhalten, die jedoch bezüglich Weißgrad nicht den gestellten Anforderungen entsprechen. Im übrigen sind diese Maßnahmen nur in Streichmassen mit synthetischen Bindern anwendbar, hingegen nicht für die technisch wichtigen Mischungen aus natürlichen und synthetischen Bindern.

In den DE-A-2 806 194 und 2 806 195 sind Beschichtungszusammensetzungen geoffenbart, denen ein Dispersionsaufheller, aber auch Bis-triazinylaminostilben-2,2'-disulfonsäureaufheller in Mischung mit Wasser, einer organischen, über 150°C siedenden Flüssigkeit, z. B. Triäthylphosphat, Trioctylphosphat, Trikresylphosphat oder Trichloräthylphosphat, und einem Lösungsvermittler, z. B. einem nichtionogenen Emulgator, zugegeben wird. Diese Methode eignet sich hauptsächlich für Dispersionsaufheller. Außerdem ist die Verwendung von relativ teuren, hochsiedenden organischen Lösungsmitteln aus verschiedenen Gründen nicht vorteilhaft.

In der DE-A-2 412 785 ist ein Verfahren zum optischen Aufhellen von Cellulose- und Polyamidtextilien beschrieben, in dem als Hilfsmittel gewisse, gegebenenfalls mit Schwefelsäure veresterte Oxalkylierungsprodukte von Fettaminen eingesetzt werden. Durch den Einsatz dieser Hilfsmittel kann das auf den Textilien erreichbare Weißmaximum geringfügig erhöht werden. Eine Anwendungsmöglichkeit im Papierbereich wird nicht erwähnt.

Aufgabe der vorliegenden Erfindung war es nun, ein Verfahren zu finden, das die geschilderten Nachteile bei der Aufhellung von Streichmassen nicht aufweist, das vor allem beim Einsatz von Bistriazinylaminostilben-2,2'-disulfonsäureaufhellem in Streichmassen zu höheren Weißeffekten führt, das die bei höheren Aufhellerkonzentrationen häufig eintretende Vergrünung beseitigt und das den Einsatz von manchen Aufhellern der genannten Klasse in Streichmassen ermöglichen soll, die bisher für diese Applikation als nicht geeignet galten.

Diese Aufgabe konnte überraschenderweise dadurch gelöst werden, daß man der Streichmasse neben dem Aufheller einen sauren Phosphorsäureester eines Fettamin-oxalkylierungsproduktes der untenstehenden Formel (1) einverleibt. Durch diese Maßnahme wird der Weißgrad der aufgehellten Streichmassen wesentlich verbessert, insbesondere bei höheren Aufhellerkonzentrationen, und die unerwünschte Vergrünung wird vermieden. Im Gegensatz zur üblichen Aufhellung von Streichmassen mit Bis-triazinylaminostilben-2,2' disulfonsäureaufhellern steigt der Weißgrad praktisch linear mit dem Logarithmus der steigenden Aufhellerkonzentration, so daß sehr hohe Weißgrade erreicht werden können.

Das Verfahren zur Erhöhung bzw. Verbesserung des Weißeffektes beim optischen Aufhellen von Streichmassen für die Beschichtung von Papier oder Karton mit Hilfe von Aufhellern der Bis-triazinyla- minostitben-2,2'-disutfonsäurereihe ist nun dadurch gekennzeichnet, daß man den Streichmassen neben dem jeweiligen Aufheller einen sauren Phosphorsäureester eines Fettamin-oxalkylierungsproduktes der FormAl oder dessen Alkalimetall-, Ammonium- oder Aminsalz einverleibt, worin R einen aliphatischen Kohlenwasserstoffrest mit 8-22 C-Atomen, Y₁ und Y₂ beide Wasserstoff oder eines dieser beiden Symbole Wasserstoff und das andere Methyl, X den Säurerest der Phosphorsäure, wobei die sauren Wasserstoffatome dieses Restes durch Alkalimetall-, Ammonium- oder Aminsalzionen ersetzt sein können, und m und n ganze Zahlen bedeuten, wobei die Summe n + m zwischen 2 und 30 liegt.

In im erfindungsgemäßen Verfahren eingesetzten Hilfsmitteln der Formel (1) bedeutet der aliphatische Rest R vorzugsweise einen Alkyl- oder Alkenylrest (verzweigt oder unverzweigt) mit 10 bis 18 C-Atomen. Bevorzugt einsetzbare Hilfsmittel entsprechen der Formel worin R' einen Alkyl- oder Alkenylrest mit 10 bis 18 C-Atomen, X' den Säurerest der Phosphorsäure, wobei die sauren Wasserstoffatome dieses Restes auch durch Alkalimetall- oder Ammoniumionen ersetzt sein können, und n' und m' ganze Zahlen bedeuten, wobei die Summe n' + m' zwischen 4 und 20 liegt.

Besonders bevorzugt werden solche Verbindungen der Formel (2) eingesetzt, in denen n' + m' 6 bis 8 beträgt, insbesondere solche, in denen R' den Laurylrest (C₁₂H₂₅) darstellt. Besonders vorteilhaft ist dann für die Summe n' + m' die Zahl 8.

Im allgemeinen muß der Rest R nicht eine bestimmte Anzahl von Kohlenstoffatomen aufweisen, sondern er kann auch eine Mischung von verschieden langen Kohlenwasserstoffketten darstellen, wie dies etwa bei vielen Fettaminen, die sich von natürlichen Fetten ableiten, der Fall ist. Ein bevorzugter Rest dieser Art ist der Kohlenwasserstoffrest des Talgfettamins. In Formel (1) bedeuten V_{I} und Y₂ vorzugsweise Wasserstoff.

Die Säurekomponente des Esters der Formel (1) ist Phosphorsäure. X ist daher der Rest der Phosphorsäure, wobei die endständigen OH-Gruppen der Äthylenoxid- bzw. Propylenoxidketten vollständig oder nur teilweise verestert sein können. Nach dem Veresterungsgrad, der nicht ganzzahlig sein muß, richtet sich die Anzahl der sauren Wasserstoffatome im Phosphorsäurerest X. Diese sauren Wasserstoffatome können auch durch Alkalimetall-, Ammonium- oder Aminsalzionen ersetzt sein, so daß der Rest X in Salzform vorliegt. Bevorzugt liegt der Rest X jedoch in seiner sauren Form vor.

Mögliche Grenzstrukturen der Verbindungen der Formel (1) wären, je nach Veresterungsgrad, beispielsweise die folgenden (für Y, = Y₂ = H):

usw.

Als Bis-triazinylaminostilben-2,2'-disulfonsäureaufheller, die erfindungsgemäß zum optischen Aufhellen von Streichmassen eingesetzt werden, werden insbesondere solche der Formel eingesetzt, worin
M Wasserstoff, ein Alkalimetall-, Ammonium - oder Aminsalzion,
R¹ und R² oder bedeuten.

Bevorzugt verwendet man als Aufheller einen solchen der Formel worin R;

oder R₂ oder und M' Wasserstoff oder ein Alkalimetallion, ein Ammonium-, Diäthanolammonium- oder Triäthanolammonium bedeuten.

Die Sulfogruppen -S0₃M in den Verbindungen der Formel (3) können in freier Form (M = H) oder in Salzform vorliegen. M bedeutet dann ein Alkalimetallion, insbesondere ein Natrium-, Kaliumion, ein Ammoniumion oder ein, Aminsalzion, z. B. eines primären oder sekundären Alkylamins, wobei die Alkylgruppe(n) durch Halogen. Hydroxy (z. B. Äthanolamin, Diäthanolamin, Triäthanolamin) oder Alkoxy substituiert sein kann (können) oder eines cyclischen Amins, z. B. eines Piperidins, Pyrrolidins, Piperazins oder Morpholins.

Die sauren Wasserstoffatome im Phosphorsäurerest X der Verbindungen der Formel (1) oder (2) können gegebenenfalls durch dieselben ionen ersetzt sein, wie sie für M vorstehend definiert sind. Der Rest X liegt dann in Salzform vor.

Oft kann es zweckmäßig sein, den Streichmassen neben Aufheller und Hilfsmittel der Formel (1) noch weitere Stoffe einzuverleiben, die entweder eineweitere Effektverbesserung bewirken oder die die Eigenschaften der Streichmasse in anderer Weise positiv beeinflussen. Als derartige zusätzliche Hilfsmittel kommen nichtionische oder anionische Tenside, organische Lösungsvermittler und/oder gewisse organische polare Verbindungen in Betracht.

Als organische Lösungsvermittler und polare organische Verbindungen können beispielsweise eingesetzt werden:
Niedere einwertige Alkohole, mehrwertige Alkohole, Ätheralkohole, nicht zu hochmolekulare Polyglykole oder Carbonsäureamide. Beispiele solcher Lösungsmittel sind Propanol, Isopropanol, Äthylenglykol, Propylenglykol, Butylenglykol, Glycerin, Äthylenglykolmonomethyl-, monoäthyl-, -monopropyl- oder -monobutyläther, Dipropylenglykol, Formamid, Dimethylformamid, Dimethylacetamid und N-Methylpyrrolidon. Bevorzugt sind hierbei Äthylenglykol und Polyäthylenglykole. Weiters kommen Amine wie Triäthanolamin und andere wasserlösliche polare Verbindungen wie Dimethylsulfoxid, Dimethylmethanphosphonat, Dimethylsulfon, Sulfolan (=Tetrahydrothiophen-1,1-dioxid), Äthylen-oder Propylencarbonat sowie Harnstoff oder substituierte Harnstoffe, beispielsweise Tetramethylharnstoff, in Betracht.

Als nichtionische Tenside können beispielsweise verwendet werden:
Anlagerungsprodukte von Alkylenoxiden, insbesondere von Äthylenoxid, an höhere Fettsäuren, Fettsäureamide, aliphatische Alkohole, Mercaptane oder Amine, an Alkylphenole oder Alkylthiophenole, deren Alkylreste mindestens 7 Kohlenstoffatome aufweisen oder an Phenylphenole wie z. B. Polyglykol-(monoalkyl-phenyl)-äther, deren Alkylgruppe 8 bis 12 Kohlenstoffatome aufweist, mit mindestens 8 gegebenenfalls substituierten Glykoleinheiten, wie Decaäthylenglykol-mono-octoyl-phenyläther oder das Umsetzungsprodukt von Monononylphenol mit 5 bis 35 Molen Äthylenoxid; Blockpolymere aus Äthylenoxid und höheren Alkylenoxiden, wie z. B. Propylenoxid oder Butylenoxid; nichtionogene Ester der Anlagerungsprodukte von Alkylenoxiden, wie z. B. der tertiäre Phosphorsäureester des Anlagerungsproduktes von 40 Molen Äthylenoxid an Monononylphenol; Ester von Polyalkoholen, insbesondere Monoglyceride von Fettsäuren mit 12 bis 18 Kohlenstoffatomen, z. B. die Monoglyceride der Laurin-, Stearin- oder Ölsäure; N-acylierte Alkanolamine des gleichen Typs wie bei den Sulfaten dieser Verbindungen erwähnt (siehe unten), so z. B. die N,N-Bis-(ω-hydroxyalkyl)-amide der unter dem Sammelbegriff »Cocosölfettsäuren« zusammengefaßten Säuregemische, vor allem N,N-Bis-(β-hydroxyäthyl)- oder N,N-Bis-(y-hydroxypropyl)-amide, ferner die Anlagerungsprodukte von Äthylenoxid an diese N-acylierten Alkanolamine; Reaktionsprodukte von höheren Fettsäuren mit einem Alkanolamin, wobei das Molverhältnis Alkanolamin zu Fettsäure größer als 1, z. B. 2, ist. Als Fettsäuren kommen vor allem solche mit 8 bis 18 Kohlenstoffatomen sowie die als Cocosölfettsäuren bezeichne-ten Gemische, als Alkanolamine insbesondere Diäthanolamin, in Betracht.

Als anionaktive Tenside können beispielsweise verwendet werden:
Sulfatierte Alkylenoxidaddukte, insbesondere sulfatierte Äthylenoxidaddukte, wie sulfatierte Anlagerungsprodukte von 1 bis 40 Mol Äthylenoxid an Fettsäureamide, Mercaptane oder Amine, besonders aber an Fettsäuren, aliphatische Alkohole oder Alkylphenole mit 8 bis 20 Kohlenstoffatomen in der Alkylkette, z. B. an Stearinsäure, Ölsäure, Laurylalkohol, Myristylalkohol, Stearylalkohol, Oleylalkohol, Octylphenol oder Nonylphenol. Anstelle der Sulfate können auch die Ester anderer mehrwertiger Säuren eingesetzt werden. Hierher gehören z. B. die primären und sekundären Ester der Phosphorsäure sowie die Halbester der Sulfobernsteinsäure; Sulfate N-acylierter Alkanolamine, z. B. die sulfatierten Amide von Capryl-, Pelargon-, Caprin-, Laurin-, Myristin- oder Stearinsäure oder von durch Alkylphenoxygruppen substituierten niederen Fettsäuren, wie Octyl- oder Nonylphenoxyessigsäure, mit Mono- oder Bis-hydroxyalkylaminen, wie β-Hydroxyäthylamin, γ-Hydroxypropylamin, β,γ-Dih- ydroxypropylamin, Bis-(β-hydroxyäthyl)-amin oder mit N-Alkyl-N-hydroxyalkylaminen, wie N-Methyl- bzw. N-Äthyl-N-(β-hydroxyäthyl)-amin; Sulfatierte veresterte Polyoxyverbindungen, z. B. sulfatierte partiell veresterte mehrwertige Alkohole, wie das Natriumsalz des sulfatierten Monoglycerids der Palmitinsäure.

Die im erfindungsgemäßen Verfahren eingesetzten sauren Phosphorsäureester von Fettamin-oxalkylierungsprodukten der Formel (1) sind bekannt und können einfach durch Veresterung eines Fettamin-oxalkylierungsproduktes der Formel worin die allgemeinen Symbole wie in Formel (1) definiert sind, mit Phosphorsäure, Phosphorpentoxid oder einem Halogenid der Phosphorsäure erhalten werden. Bevorzugt ist die Umsetzung mit Phosphorpentoxid. Die Veresterung erfolgt zweckmäßig durch einfaches Vermischen der Reaktions- _{'}partner unter Erwärmen, z. B. auf 50-100" C. Die sauren Ester können, falls erwünscht, in die entsprechenden Salze (Alkalimetall-, Ammonium- oder Aminsalze) übergeführt werden, z. B. in üblicher Weise durch Zugabe der entsprechenden Basen, z- B. Ammoniak, Monoäthanolamin, Triäthanolamin, Alkalimetallhydroxide.

Zur Herstellung der Verbindung der Formel worin n" + m" die Zahl 8 ist und X einen sauren Phosphorsäurerest bedeutet, kann wie folgt vorgegangen werden:

914,6 g der Verbindung der Formel worin n" + m" = 8, werden bei Raumtemperatur in einem Kolben vorgelegt und unter Rühren mit einem Wasser/Eisbad auf 18 C gekühlt. Dann werden 80,94 g Phosphorpentoxid schnell zugegeben. Nach Entfernung des Kühlbades steigt die Temperatur der gelblichen Suspension auf Raumtemperatur an. Nun wird mit einem Ölbad innerhalb 2 Stunden auf 40" C und anschließend innerhalb weiterer 2 Stunden auf 60 C erwärmt. Es wird noch eine Stunde bei 60" C gerührt. Das erhaltene Produkt der Formel (6) ist bei Raumtemperatur ein gelbes, gut gießbares Gel. Die analogen Verbindungen der Formeln (6a), (6b), (6c) und (6d) (siehe Beispiele) werden ebenfalls nach der obigen Vorschrift erhalten.

Die Anlagerungsprodukte der Formel (5) sind bekannt und können in bekannter Weise durch Anlagerung von 2 bis 30 Mol Äthylen- oder Propylenoxid an ein aliphatisches Amin mit einem Kohlenwasserstoffrest von 8 bis 22 C-Atomen hergestellt werden.

Das erfindungsgemäße Verfahren wird zweckmäßig so ausgeführt, daß man beispielsweise zu der jeweiligen Streichflotte, die in üblicher Weise bereitet wird, den Aufheller, einen sauren Phosphorsäureester eines Fettamin-oxalkylierungsproduktes der Formel (1) und gegebenenfalls eines oder mehrere der vorstehend erwähnten zusätzlichen Hilfsmittel einzeln und in beliebiger Reihenfolge zumischt und darin fein verteilt, beispielsweise bei Temperaturen zwischen 10 und 150"C. Alternativ kann der Aufheller auch vor der Zumischung der Streichflotte mit einem sauren Phosphorsäureester eines Fettamin-oxalkylierungsproduktes der Formel (1) und gegebenenfalls mit einem oder mehreren der vorstehend erwähnten zusätzlichen Hilfsmittel, vorteilhaft unter Zugabe von Wasser, vermischt werden und die erhaltene Aufhellerpräparation kann dann, wie oben beschrieben, der Streichflotte zugemischt werden. Mit der fertigen Streichmasse kann dann Papier oder Karton mit üblichen Beschichtungsapparaten beschichtet werden, beispielsweise mit einem Luftmesser, einem Streichmesser, einer Bürste, einer Rolle, einer Rakel, einem Stab oder einer sonstigen in der Papierindustrie üblichen Beschichtungsapparatur.

Die im erfindungsgemäßen Verfahren eingesetzte Menge an Verbindung der Formel (1) kann in weiten Grenzen schwanken. Schon bei einem Verhältnis Aufheller zu Verbindung der Formel (1) von 1 : 0,5 werden positive Effekte beobachtet. Vorzugsweise beträgt dieses Verhältnis 1 : 1 bis 1 5, insbesondere 1 : 1 bis 1 : 3. Bei einem Verhältnis von 1 : 2 werden besonders gute Effekte erzielt. Es wäre durchaus auch möglich, mehr Verbindung der Formel (1) einzusetzen als dem Verhältnis 1 : 5 entspricht; dies ist jedoch sowohl aus wirtschaftlichen Gründen als auch wegen des damit verbundenen Einflusses auf die Konsistenz der Streichmasse in der Praxis nicht zweckmäßig. Die Menge der fakultativ einsetzbaren Hilfsmittel (Tenside, Lösungsvermittler, polare Verbindungen) kann in weiten Grenzen schwanken. Das Verhältnis Aufheller zu diesen Hilfsmitteln kann zwischen 1 : 0,1 bis 1 : 10 betragen, je nach Art des eingesetzten Hilfsmittels (siehe auch Beispiele).

Die Menge an Aufheller, die den Streichmassen zugesetzt wird, bewegt sich in dem in der Papierindustrie üblichen Rahmen. Es kommen beispielsweise Mengen zwischen 1 g und 50 g/I Streichflotte in Betracht, vorzugsweise solche zwischen 4 und 20 g/I. Wie bereits erwähnt, erlaubt ja das erfindungsgemäße Verfahren auch höhere Aufhellerkonzentrationen als sie üblicherweise (z. B. 4 bis 8 g/I) verwendet werden. Ohne Zusatz von Verbindungen der Formel (1) tritt beispielsweise bei Konzentrationen von mehr als 10 g Aufheller pro Liter häufig bereits ein Weißgradabfall bzw. starke Vergrünung ein. Hingegen wird beim erfindungsgemäßen Zusatz von Verbindungen der Formel (1) dieser Effekt ausgeschaltet: Mit zunehmender Aufhellerkonzentration steigt auch der erreichbare Weißgrad.

Das erfindungsgemäße Verfahren eignet sich zum optischen Aufhellen der in der Papierindustrie üblicherweise verwendeten Streichmassen, und zwar von unpigmentierten, insbesondere aber von pigmentierten Streichmassen. Diese Streichmassen enthalten ein polymeres Bindemittel, ein anorganisches Pigment (im Falle von pigmentierten Streichmassen) und gegebenenfalls weitere Zusatzstoffe wie z. B. Wachse, Dispergiermittel, Netzmittel oder andere oberflächenaktive Mittel, Viskositätsregler, Schaumverhütungsmittel, Gleitmittel, Weichmacher und/oder Konservierungsmittel.

Als polymere Bindemittel kommen die üblichen in der Papierindustrie verwendeten, polymeren Klebstoff-Bindemittelsysteme in Betracht. So können beispielsweise beliebige der bekannten, modifizierten oder umgewandelten Stärkearten, wie extra oxidierte, hydrolysierte oder hydroxyäthylierte Stärken, verwendet werden. Außer den verschiedenen Stärkesorten und -typen können andere natürliche oder synthetische polymere Bindemittelsysteme allein oder besonders im Falle von synthetischen polymeren Bindemitteln in Kombination miteinander Verwendung finden. Kunststoffdispersionen auf Basis von Copolymerisaten aus Butadien-Styrol, Acrylnitril-Butadien-Styrol, Acrylsäureestern, Äthylen-Vinylchlorid und Äthylen-Vinylacetat; oder auf Basis von Homopolymerisaten wie Polyvinylchlorid, Polyvinylidenchlorid, Polyäthylen, Polyvinylpyrrolidon, Polyvinylalkohol und Polyvinylacetat, sowie Polyurethane kommen als Bindemittel für die im erfindungsgemäßen Verfahren aufzuhellenden Streichmassen in Betracht. Als Bindemittel können weiter abgebaute Stärke, Alginate, Carboxymethylcellulose, Proteine (z. B. Gelatine, Kasein, Sojaprotein) usw. verwendet werden.

Als Weißpigmente können beispielsweise Aluminium-Magnesiumsilikate (China-Clay®), Calciumcarbonat, CaS04 10 H₂0 (Satinweiß), AI-silikate und -hydroxyde, Bariumsulfat (Blancfix) oder Titandioxid bzw. Mischungen solcher Pigmente verwendet werden. Außerdem können die Streichflotten zwecks Eliminierung unerwünschter Metallspuren (z. B. Fe(III)) metallbindende Mittel wie z. B. wasserlösliche Poly- oder Metaphosphate und polycarbonsaure Salze enthalten.

Um gute Fließeigenschaften zu erhalten, verwendet man für den Pigmentstrich eine alkalische Streichflotte. Die alkalische Reaktion wird zweckmäßig mit Ammoniak oder mit NaOH oder KOH oder mit Na- oder K-carbonaten oder -boraten bzw. deren Gemischen eingestellt.

Als Netzmittel sind z. B. unsulfatierte oder sulfatierte höhere Alkanol- oder Alkylphenolpolyglykoläther mit einem 8 bis 14 C-Atome aufweisenden Alkylrest mit 1 bis 20 Äthylenoxidgruppen verwendbar. Rezepturen solcher bekannter, nach dem erfindungsgemäßen Verfahren aufzuhellender Streichmassen sind beispielsweise in J. P. Casey, »Pulp and Paper«; Chemistry and Chemical Technology, 2n^{d} Ed, Vol. 111, p. 1648-1649 und in Mc Graw-Hill, »Pulp and Paper Manufacture«, 2ₙ^{d} Ed., Vol. 11, p. 497 beschrieben.

Die vorliegende Erfindung betrifft ferner die nach dem erfindungsgemäßen Verfahren aufgehellten Streichmassen, die also einen optischen Aufheller der Bis-triazinylaminostilben-2,2'-disulfonsäurerei- he, vorzugsweise einen solchen der Formel (3), insbesondere einen solchen der Formel (4) und einen sauren Phosphorsäureester eines Fettaminoxalkylierungsproduktes der Formel (1), vorzugsweise einen solchen der Formel (2), enthalten.

Ferner können die erfindungsgemäßen Streichmassen zusätzlich noch neben dem optischen Aufheller und dem sauren Phosphorsäureester eines Fettamin-oxalkylierungsproduktes nichtionische oder anionische Tenside, organische Lösungsvermittler und/oder polare organische Verbindungen enthalten, z. B. als organische Lösungsvermittler hydrophile organische Lösungsmittel, beispielsweise niedere einwertige Alkohole, mehrwertige Alkohole, Ätheralkohole, Glykole, Polyglykole, Glykol- und Polyglykoläther, Amide und/oder Amine oder als polare organische Verbindung Dimethylsulfoxid, Dimethylsulfon, Äthylen- oder Propylencarbonat und/oder Harnstoff, oder nichtionische Tenside wie Anlagerungsprodukte von Alkylenoxiden an höhere Fettsäuren, Fettsäureamide, aliphatische Alkohole, Mercaptane oder Amine, an Alkylphenole, Alkylthiophenole oder Phenylphenole, Blockpolymere aus Äthylenoxiden und höheren Alkylenoxiden, nichtionische Ester der Anlagerungsprodukte von Alkylenoxiden, Ester von Polyalkoholen, N-acylierte Alkanolamine und deren Anlagerungsprodukte mit Äthylenoxid und Reaktionsprodukte aus höheren Fettsäuren mit einem Alkanolamin und/oder als anionische Tenside Alkylenoxidaddukte mit Sulfat- oder anderen Säureresten, Sulfate N-acylierter Alkanolamine und sulfatierte veresterte Polyoxyverbindungen.

Schließlich betrifft die vorliegende Erfindung mit erfindungsgemäßen Streichmassen (wie vorstehend beschrieben) beschichtetes Papier und Karton.

In den nachfolgenden Beispielen sind Teile und Prozent, soweit nicht anders angegeben, immer Gewichtsteile und Gewichtsprozent.

### Beispiel 1

a) In einem 2-I-Becherglas werden 100 g Stärke (»Paperol R 10«)® und 950 ml entsalztes Wasser unter Rühren innerhalb von 10-15 Minuten auf 80"C erwärmt und anschließend 15 Minuten bei 80-85'C gerührt. Man erhält eine leicht trübe, graue, kolloide Lösung. Danach wird die Mischung auf ca. 40°C abgekühlt, 50 ml mit 9,7 Mol Äthylenoxid äthoxyliertes 4-Nonylphenol 1 : 25 zugesetzt und mit entsalztem Wasser von ca. 40'C auf 1000 ml aufgefüllt und kurz geschüttelt. Danach wird mit konz. Ammoniak ein pH-Wert von 8-9 eingestellt.
b) 15 ml der gemäß a) erhaltenen Stärkeflotte werden mit 5 ml einer Aufhellerlösung versetzt, die aus 11,6 g des optischen Aufhellers der Formel 20 g des sauren Phosphorsäureesters eines Fettamin-oxalkylierungsproduktes der Formel (6), 10 g eines mit 9,7 Mol Äthylenoxyd äthoxylierten 4-Nonylphenols, 15 g Äthylenglykol, 18 g Polyäthylenglykol 300 und 25,4 g Wasser besteht. Die erhaltene Masse wird auf einem Magnetrührer homogen vermischt.
c) Nach einer Wartezeit von ca. 20 Minuten wird die gemäß b) erhaltene Streichmasse nochmals gerührt und damit vorbereitete Streifen Streichrohpapier in'üblicher Weise beschichtet. Man erhält auf diese Weise ein Papier, dessen Weißgrad deutlich höher ist als der eines Vergleichspapiers, das mit einer Streichflotte beschichtet ist, die keine Verbindung der Formel (6) enthält.

### Beispiel 2

In einem 2-1-Becherglas werden 100 g (»Paperol R 10»)® und 950 ml entsalztes Wasser unter Rühren innerhalb von 10-15 Minuten auf 80°C erwärmt und anschließend 15 Minuten bei 80-85"C gerührt. Man erhält eine leicht trübe, graue, kolloide Lösung, der man 7,5 g des sauren Phosphorsäureesters eines Fettamin-oxalkylierungsproduktes der Formel (6) zufügt. Danach wird die Mischung auf ca. 40° C abgekühlt, 50 ml mit 9,7 Mol Äthylenoxid äthoxyliertes 4-Nonylphenol 1 : 25 zugesetzt und mit entsalztem Wasser von ca. 40" C auf 1000 ml aufgefüllt und kurz geschüttelt. Danach wird mit konz. Ammoniak ein pH-Wert von 8-9 eingestellt.
b) 15 ml der gemäß a) erhaltenen Stärkeflotte werden mit 5 ml einer Aufhellerlösung versetzt, die 11,6 g des Aufhellers der Formel (10) in 88,4 g Wasser enthält. Die erhaltene Masse wird auf einem Magnetrührer homogen vermischt.
c) Nach einer Wartezeit von ca. 20 Minuten wird die gemäß b) erhaltene Streichmasse nochmals gerührt und damit vorbereitete Streifen Streichrohpapier in üblicher Weise beschichtet. Man erhält auf diese Weise ein Papier, dessen Weißgrad deutlich höher ist als der eines Vergleichspapiers, das mit einer Streichflotte beschichtet ist, die keine Verbindung der Formel (6) enthält.

### Beispiel 3

Wiederholt man Beispiel 1, setzt jedoch statt des Aufhellers der Formel (10) jeweils die entsprechende Menge eines Aufhellers der folgenden Formeln: ein, so erhält man Papier mit ähnlich hohem Weißgrad.

### Beispiel 4

Wiederholt man Beispiel 2, setzt jedoch statt des Aufhellers der Formel (10) jeweils die entsprechende Menge eines Aufhellers der Formel (11), (12), (13), (14) oder (15) ein, so erhält man Papier mit ähnlich hohem Weißgrad.

### Beispiel 5

Zu 15 ml einer gemäß Beispiel 1 a) erhaltenen Stärkeflotte werden jeweils 5 ml der folgenden Aufhellerlösungen zugegeben:
A) 20 g der Verbindung der Formel (6) 11,6 g des Aufhellers der Formel (10) 15 g Äthylenglykol 53,4 g Wasser;
B) 10 g der Verbindung der Formel (6) 5,8 g des Aufhellers der Formel (10) 9 g Polyäthylenglykol 300 25,2 g Wasser;
C) 10 g der Verbindung der Formel (6) 5,8 g des Aufhellers der Formel (10) 5 g eines mit 9,7 Mol Äthylenoxid äthoxylierten 4-Nonylphenols 29,2 g Wasser;
D) 10 g der Verbindung der Formel (6) 5,8 g des Aufhellers der Formel (10) 5 g eines mit 9,7 Mol Äthylenoxid äthoxylierten 4-Nonylphenols 7,5 g Äthylenglykol 21,7 g Wasser;
E) 10 g der Verbindung der Formel (6) 5,8 g des Aufhellers der Formel (10) 7,5 g Äthylenglykol 9 g Polyäthylenglykol 300 17,7 g Wasser

Die Fertigstellung der Streichmasse und die Beschichtung des Papiers erfolgen wie in Beispiel 1b) und 1 c) angegeben. Man erhält jeweils Papier mit hohem Weißgrad, der wesentlich höher ist als jener, der mit den einzelnen Aufhellerformulierungen A) bis E), jedoch ohne Verbindung der Formel (6), erreicht wird.

Ersetzt man in den Aufhellerlösungen A) bis E) den Aufheller der Formel (10) durch entsprechende Mengen an Aufheller der Formel (11), (12), (13), (14) oder (15), so kommt man zu Papier mit ähnlich hohem Weißgrad.

Man kann die in den Aufhellerlösungen A) bis E) aufgezählten Einzelkomponenten auch einzeln und in beliebiger Reihenfolge der Streichmasse zufügen und erhält dann ähnliche Ergebnisse.

### Beispiel 6

Zu 15 ml einer gemäß Beispiel 1a) erhaltenen Stärkeflotte werden jeweils 5 ml der folgenden Aufhellerlösungen zugegeben:
A) 30 g der Verbindung der Formel (6) 16,7 g des Aufhellers der Formel und 53,3 g Wasser;
B) 30 g der Verbindung der Formel (6) 16,7 g des Aufhellers der Formel (10a) 9 g Harnstoff 44,3 g Wasser;
C) 30 g der Verbindung der Formel (6) 16,9 g des Aufhellers der Formel und 53,1 g Wasser,
D) 30 g der Verbindung der Formel worin n"' + m"' die Zahl 12 ist und X wie in Formel (6) definiert ist, 16,9 g des Aufhellers der Formel (10 b) 53,1 g Wasser;
E) 30 g der Verbindung der Formel worin n^{IV} + m^{IV} die Zahl 20 ist und X wie in Formel (6) definiert ist, 16,9 g des Aufhellers der Formel (10 b) 53,1 g Wasser;
F) 30 g der Verbindung der Formel worin n" + m" die Zahl 8 ist, X wie in Formel (6) definiert ist und Rᵢ den Kohlenwasserstoffrest des Talgfettamins bedeutet, 16,9 g des Aufhellers der Formel (10 b) 53,1 g Wasser.

Die Fertigstellung der Streichmasse und die Beschichtung des Papiers erfolgen wie in Beispiel 1b) und 1c) angegeben. Man erhält jeweils Papier mit hohem Weißgrad, der wesentlich höher ist als jener, der mit den einzelnen Aufhellerformulierungen A) bis F), jedoch ohne Verbindung der Formel (6), (6a), (6b) bzw. (6c) erreicht wird.

Ersetzt man in den Aufhellerlösungen A) bis F) den Aufheller der Formel (10a) bzw. (10b) durch entsprechende Mengen an Aufheller der Formel (11), (12), (13), (14) oder (15), so kommt man zu Papier mit ähnlich hohem Weißgrad.

Man kann die in den Aufhellerlösungen A) bis F) aufgezählten Einzelkomponenten auch einzeln und in beliebiger Reihenfolge der Streichmasse zufügen und erhält dann ähnliche Ergebnisse.

### Beispiel 7

A. 15 ml einer gemäß Beispiel 1a) erhaltenen Stärkeflotte werden 1,1 g des Aufhellers der Formel (15), 0,85 g des sauren Esters der Formel (6) und 3 g Wasser zugegeben. Die erhaltene Masse wird auf einem Magnetrührer homogen vermischt.

B. 15 ml einer gemäß Beispiel 1a) erhaltenen Stärkeflotte werden mit 1,1 g des Aufhellers der Formel (15), 0,51 g des sauren Esters der Formel (6c) und 3,4 g Wasser versetzt. Die erhaltene Masse wird auf einem Magnetrührer homogen vermischt.

C. Man wiederholt Vorgang B, setzt jedoch an Stelle des sauren Esters der Formel (6c) die gleiche Menge eines Esters der Formel (6a) ein.

D. Man wiederholt Vorgang B, setzt jedoch an Stelle des sauren Esters der Formel (6c) die gleiche Menge eines Esters der Formel (6b) ein.

Nach einer Wartezeit von ca. 20 Minuten werden die gemäß A bis D erhaltenen Streichmassen nochmals gerührt und damit vorbereitete Streifen Streichrohpapier in üblicher Weise beschichtet. Man erhält auf diese Weise Papiere, deren Weißgrad deutlich höher ist als der eines Vergleichspapieres, das mit einer Streichflotte beschichtet ist, die keinen sauren Ester der Formel (6), (6a), (6b) bzw. (6c) enthält.

### Beispiel 8

a) Unter Rühren werden 150 ml einer wäßrigen Kunststoffdispersion eines Mischpolymerisates aus Acrylsäureester und Styrol (frei von Weichmachern und Lösungsmittel), 100 ml Natriumsalz einer Polycarbonsäure (Lösung 1 : 50), 500 ml China-Clay Dinkie A® und 50 ml eines mit 9,7 Mol Äthylenoxyd äthoxylierten 4-Nonylphenols (Lösung 1 : 25) in 600 ml Wasser gegeben. Man rührt, bis eine homogene Streichflotte vorliegt. Die so hergestellte pigmentierte Streichflotte wird gesiebt (Nickelsieb), dabei entlüftet und von gröberen Verunreinigungen befreit.
b) 15 ml der gemäß a) erhaltenen Pigmentstreichflotte werden mit 5 ml einer Aufhellerlösung versetzt, die aus 11,6 g des Aufhellers der Formel (10), 20 g des sauren Phosphorsäureesters eines Fettamin-oxalkylierungsproduktes der Formel (6), 10 g eines mit 9,7 Mol Äthylenoxyd äthoxylierten 4-Nonylphenols, 15 g Äthylenglykol, 18 g Polyäthylenglykol 300 und 25,4 g Wasser besteht. Die erhaltene Masse wird auf einem Magnetrührer homogen vermischt.
c) Nach einer Wartezeit von ca. 20 Minuten wird die gemäß b) erhaltene Streichmasse nochmals gerührt und damit vorbereitete Streifen Streichrohpapier in üblicher Weise beschichtet. Man erhält auf diese Weise ein Papier, dessen Weißgrad deutlich höher ist als der eines Vergleichspapiers, das mit einer Streichflotte beschichtet ist, die keine Verbindung der Formel (6) enthält.

### Beispiel 9

a) Unter Rühren werden 14 g der Verbindung der Formel (6), 150 ml einer wäßrigen Kunststoffdispersion eines Mischpolymerisates aus Acrylsäureester und Styrol (frei von Weichmachern und Lösungsmittel), 100 ml Natriumsalz einer Polycarbonsäure (Lösung 1 : 50), 500 ml China-Clay Dinkie AC, und 50 ml eines mit 9,7 Mol Äthylenoxyd äthoxylierten 4-Nonylphenols (Lösung 1 : 25) in 600 ml Wasser gegeben. Man rührt, bis eine homogene Streichflotte vorliegt. Die so hergestellte pigmentierte Streichflotte wird gesiebt (Nickelsieb), dabei entlüftet und von gröberen Verunreinigungen befreit.
b) 15 ml der gemäß a) erhaltenen Pigmentstreichflotte werden mit 5 ml einer Aufhellerlösung versetzt, die 11,6 g des Aufhellers der Formel (10) in 88,4 g Wasser enthält. Die erhaltene Masse wird auf einem Magnetrührer homogen vermischt.
c) Nach einer Wartezeit von ca. 20 Minuten wird die gemäß b) erhaltene Streichmasse nochmals gerührt und damit vorbereitete Streifen Streichrohpapier in üblicher Weise beschichtet. Man erhält auf diese Weise ein Papier, dessen Weißgrad deutlich höher ist als der eines Vergleichspapiers, das mit einer Streichflotte beschichtet ist, die keine Verbindung der Formel (6) enthält.

### Beispiel 10

Wiederholt man Beispiel 8, setzt jedoch statt des Aufhellers der Formel (10) jeweils die entsprechende Menge eines Aufhellers der Formel (11), (12), (13), (14) oder (15) ein, so erhält man Papier mit ähnlich hohem Weißgrad.

### Beispiel 11

Wiederholt man Beispiel 9, setzt jedoch statt des Aufhellers der Formel (10) jeweils die entsprechende Menge eines Aufhellers der Formel (11), (12), (13), (14) oder (15) ein, so erhält man Papier mit ähnlich hohem Weißgrad.

### Beispiel 12

Zu 15 ml einer gemäß Beispiel 8a) erhaltenen Pigmentstreichflotte werden jeweils 5 ml der in Beispiel 5 definierten Aufhellerlösungen A) bis E) zugegeben. Die Fertigstellung der Streichmasse und die Beschichtung des Papiers erfolgen wie in Beispiel 8b) und 8c) angegeben. Man erhält jeweils Papier mit hohem Weißgrad, der wesentlich höher ist als jener, der mit den einzelnen Aufhellerformulierungen A) bis E), jedoch ohne Verbindung der Formel (6), erreicht wird.

Ersetzt man in den Aufhellerlösungen A) bis E) den Aufheller der Formel (10) durch entsprechende Mengen an Aufheller der Formel (11), (12), (13), (14) oder (15), so kommt man zu Papier mit ähnlich hohem Weißgrad.

### Beispiel 13

a) 600 ml entsalztes Wasser, 10 ml konz. Ammoniak und 35 g Kasein werden in ein 2-I-Becherglas gegeben und unter Rühren innerhalb 10 Minuten auf 70" C erwärmt. Man rührt weitere 15 Minuten bei 70-75°C. Man erhält eine trübe, sandfarbene, kolloidale Lösung. Die auf 30°C abgekühlte Kasein-Lösung wird einer Mischung aus 50 ml des Natriumsalzes einer Polycarbonsäure (wäßrige Lösung 1 : 50) und 400 g China-Clay SPS^{O} zugegeben. Die erhaltene Mischung wird 3 Minuten langsam gerührt. Sodann wird das Rührwerk abgestellt und mit einem Schaber das eventuell an der Wandung haftende Pigment abgeschabt. Anschließend wird nochmals 2 Minuten langsam gerührt. Sodann werden unter Rühren 3 ml konz. Ammoniak und 80 ml Styrol-Butadien-Latex zugefügt und weitere 3 Minuten langsam gerührt. Abschließend werden 50 ml eines mit 9,7 Mol Äthylenoxid äthoxyliertes 4-Nonylphenol (1 : 25) zugefügt und nochmals ca. 15 Sekunden gerührt.

Die so hergestellte Flotte wird durch ein Nickelsieb entlüftet und von Agglomeraten und gröberen Verunreinigungen befreit. Dann wird die Masse in einen 1 Liter Erlenmeyer-Kolben gegeben und mit entsalztem Wasser auf ein Gewicht von 1260 g pro Liter eingestellt.

b) 15 ml der gemäß a) erhaltenen Kunstdruckstreichflotte werden mit 5 ml einer Aufhellerlösung versetzt, die aus 11,6 g des Aufhellers der Formel (10), 20 g des sauren Phosphorsäureesters eines Fettaminoxalkylierungsproduktes der Formel (6), 10 g eines mit 9,7 Mol Äthylenoxyd äthoxylierten 4-Nonylphenols, 15 g Äthylenglykol, 18 g Polyäthylenglykol 300 und 25,4 g Wasser besteht. Die erhaltene Masse wird auf einem Magnetrührer homogen vermischt.

c) Nach einer Wartezeit von ca. 20 Minuten wird die gemäß b) erhaltene Streichmasse nochmals gerührt und damit vorbereitete Streifen Streichrohpapier in üblicher Weise beschichtet. Man erhält auf diese Weise ein Papier, dessen Weißgrad deutlich höher ist als der eines Vergleichspapiers, das mit einer Streichflotte beschichtet ist, die keine Verbindung der Formel (6) enthält.

### Beispiel 14

Beispiel 13 wird wiederholt, wobei jedoch bei der Herstellung der Kunstdruckstreichmasse gemäß Beispiel 13a) zusätzlich 14 g der Verbindung der Formel (6) zugesetzt wurden. 15 ml der ansonsten wie in Beispiel 13a) beschrieben hergestellten Streichmasse werden dann mit 5 ml einer Aufhellerlösung versetzt, die aus 11,6 g des Aufhellers der Formel (10) und 88,4 g Wasser besteht. Die weitere Aufarbeitung erfolgt wie in Beispiel 13 beschrieben. Man erhält ebenfalls ein Papier mit einem wesentlich höherem Weißgrad als jenes, das durch Beschichtung mit einer entsprechenden Streichflotte erhalten wurde, die die Verbindung der Formel (6) nicht enthält.

In den Beispielen 13 und 14 können mit gleichem Erfolg statt des Aufhellers der Formel (10) jene der Formel (11), (12), (13), (14) und (15) verwendet werden.

Ersetzt man in den Vorschriften der Beispiele 8 bis 14 jeweils den sauren Ester der Formel (6) durch einen solchen der Formel (6a), (6b) oder (6c), so erhält man ebenfalls gut aufgehelltes Papier, das einen höheren Weißgrad aufweist als Papier, das mit einer Streichflotte bestrichen wird, die keinen derartigen sauren Ester enthält.

## Patentansprüche

1. Verfahren zur Erhöhung bzw. Verbesserung des Weißeffektes beim optischen Aufhellen von Streichmassen für die Beschichtung von Papier oder Karton mit Hilfe von Aufhellern der Bis-triazinylaminostilben-2,2'-disulfonsäurereihe, dadurch gekennzeichnet, daß man den Streichmassen neben dem jeweiligen Aufheller einen sauren Phosphorsäureester eines Fettamin-oxalkylierungsproduktes der Formel oder dessen Alkalimetall-, Ammonium- oder Aminsalz einverleibt, worin R einen aliphatischen Kohlenwasserstoffrest mit 8-22 C-Atomen, Y, und Y₂ beide Wasserstoff oder eines dieser beiden Symbole Wasserstoff und das andere Methyl, X den Säurerest der Phosphorsäure, wobei die sauren Wasserstoffatome dieses Restes durch Alkalimetall-, Ammonium- oder Aminsalzionen ersetzt sein können, und m und n ganze Zahlen bedeuten, wobei die Summe n + m zwischen 2 und 30 liegt.

2. Verfahren nach Anspruch 1, dadurch gekennzeichnet, daß man als sauren Phosphorsäureester eines Fettamin-oxalkylierungsproduktes einen solchen der Formel einsetzt, worin R' einen Alkyl- oder Alkenylrest mit 10 bis 18 C-Atomen vorzugsweise den Laurylrest oder den Kohlenwasserstoffrest des Talgfettamins, X' den Säurerest der Phosphorsäure, wobei die sauren Wasserstoffatome dieses Restes auch durch Alkalimetall- oder Ammoniumionen ersetzt sein können, und n' und m' ganze Zahlen bedeuten, wobei die Summe n' + m' zwischen 4 und 20, insbesondere zwischen 6 und 8, liegt.

3. Verfahren nach Anspruch 1, dadurch gekennzeichnet, daß man als Aufheller einen solchen der Formel worin R₁ und R₂ oder und M Wasserstoff, ein Alkalimetall-, Ammonium- oder Aminsalzion bedeuten, vorzugsweise der Formel verwendet, worin R'₁ oder R₂ oder und M' Wasserstoff oder ein Alkalimetallion, ein Ammonium-, Diäthanolammonium- oder Triäthanolammonium bedeuten.

4. Verfahren nach einem der Ansprüche 1 bis 3, dadurch gekennzeichnet, daß man der Streichmasse neben Aufheller und saurem Phosphorsäureester eines Fettamin-oxalkylierungsproduktes noch nichtionische oder anionische Tenside, organische Lösungsvermittler und/oder polare organische Verbindungen zusetzt.

5. Verfahren nach Anspruch 4, dadurch gekennzeichnet, daß man als Lösungsvermittler hydrophile organische Lösungsmittel wie niedere einwertige Alkohole, mehrwertige Alkohole, Ätheralkohole, Glykole, Polyglykole, Glykol- und Polyglykoläther, Amide, Amine und/oder als polare organische Verbindungen Dimethylsulfoxid, Dimethylmethanphosphonat, Dimethylsulfon, Sulfolan, Äthylen-oder Propylencarbonat und Harnstoff oder substituierte Harnstoffe zusetzt.

6. Verfahren nach Anspruch 4, dadurch gekennzeichnet, daß man als nichtionische Tenside Anlagerungsprodukte von Alkylenoxiden an höhere Fettsäuren, Fettsäureamide, aliphatische Alkohole, Mercaptane oder Amine, an Alkylphenole, Alkylthiophenole oder Phenylphenole, Blockpolymere aus Äthylenoxiden und höheren Alkylenoxiden, nichtionische Ester der Anlagerungsprodukte von Alkylenoxiden, Ester von Polyalkoholen, N-acylierte Alkanolamine und deren Anlagerungsprodukte mit Äthylenoxid und Reaktionsprodukte aus höheren Fettsäuren mit einem Alkanolamin und/oder als anionische Tenside Alkylenoxidaddukte mit Sulfat- oder anderen Säureresten, Sulfate N-acylierter Alkanolamine und sulfatierte veresterte Polyoxyverbindungen zusetzt.

7. Verfahren nach einem der Ansprüche 1 bis 6, dadurch gekennzeichnet, daß man den Aufheller mit dem sauren Phosphorsäureester eines Fettamin-oxalkylierungsproduktes und gegebenenfalls mit fakultativen, in den Ansprüchen 4 bis 6 definierten Hilfsmitteln und gegebenenfalls Wasser mischt und diese Mischung der Streichmasse einverleibt.

8. Verfahren nach einem der Ansprüche 1 bis 6, dadurch gekennzeichnet, daß man den Aufheller, den sauren Phosphorsäureester eines Fettamin-oxalkylierungsproduktes und gegebenenfalls die in den Ansprüchen 4 bis 6 definierten fakultativen Hilfsmittel unabhängig voneinander getrennt der Streichmasse einverleibt.

9. Optisch aufgehellte Streichmasse für die Beschichtung von Papier und Karton, enthaltend einen optischen Aufheller der Bistriazinylaminostilben-2,2'-disulfonsäurereihe, vorzugsweise einen solchen der Formel (3), insbesondere einen solchen der Formel (4) gemäß Anspruch 3 und einen sauren Phosphorsäureester eines Fettamin-oxalkylierungsproduktes der Formel (1), vorzugsweise einen solchen der Formel (2) gemäß Ansprüchen 1 und 2.

10. Streichmasse nach Anspruch 9, die neben dem optischen Aufheller und dem sauren Phosphorsäureester eines Fettamin-oxalkylierungsproduktes nichtionische oder anionische Tenside, vorzugsweise solche, die in Anspruch 6 definiert sind, organische Lösungsvermittler und/oder polare organische Verbindungen, vorzugsweise solche, die in Anspruch 5 definiert sind, enthält.

11. Mit einer in Anspruch 9 oder 10 definierten Streichmasse beschichtetes Papier oder Karton.

## Claims

1. A process for obtaining coating compositions of improved whiteness for coating paper or cardboard using fluorescent whitening agents of the bis-triazinylaminostilbene-2,2'-disulfonic acid series, which process comprises adding to the coating compositions, in addition to the respective fluorescent whitening agent, an acid phosphoric acid ester of an oxyalkylated fatty amine of the formula or an alkali metal salt, ammonium salt or amine salt thereof, wherein R is an aliphatic hydrocarbon radical of 8 to 22 carbon atoms, Y₁ and Y₂ are both hydrogen, or one of Y, and Y₂ is hydrogen and the other is methyl, X is the acid radical of phosphoric acid, the acid hydrogen atoms of which radical can be replaced by alkali metal ions, ammonium ions or amine salt ions, and m and n are integers, the sum of which is 2 to 30.

2. A process according to claim 1, which comprises the use of an acid phosphoric acid ester of an oxyalkylated fatty amine, of the formula wherein R' is an alkyl or alkenyl radical of 10 to 18 carbon atoms, preferably the lauryl radical or the hydrocarbon radical of tallow fatty amine, X' is the acid radical of phosphoric acid, the acid hydrogen atoms of which radical can also be replaced by alkali metal ions or ammonium ions, and n' and m' are integers, the sum of which is 4 to 20, especially 6 to 8.

3. A process according to claim 1, which comprises the use of a fluorescent whitening agent of the formula wherein R₁ and R₂ are or and M is hydrogen, an alkali metal ion, an ammonium ion or an amine salt ion, preferably of a fluorescent whitening agent of the formula wherein Riis or R_{z} is or and M' is hydrogen or an alkali metal ion, an ammonium, diethanolammonium or triethanolammonium ion.

4. A process according to any one of claims 1 to 3, which comprises adding to the coating composition, besides fluorescent whitening agent and acid phosphoric acid ester of an oxyalkylated fatty amine, also a non-ionic or anionic surfactant, an organic solubiliser and/or a polar organic compound.

5. A process according to claim 4, which comprises adding to the coating composition, as solubiliser, a hydrophilic organic solvent such as a lower monohydric alcohol, a polyhydric alcohol, an ether alcohol, a glycol, polyglycol, glycol ether or polyglycol ether, an amide or amine, and/or, as polar organic compound, dimethylsulfoxide, dimethyl methanephosphonate, dimethyl sulfone, sulfolane, ethylene carbonate or propylene carbonate, urea or a substituted urea.

6. A process according to claim 4, which comprises adding to the coating composition, as non-ionic surfactant, an adduct of an alkylene oxide with a higher fatty acid, fatty acid amide, aliphatic alcohol, mercaptan or amine, with an alkylphenol, alkylthiophenol or phenylphenol, a copolymer of ethylene oxide and a higher alkylene oxide, a non-ionic ester of an adduct of an alkylene oxide, an ester of a polyalcohol, a N-acylated alkanolamine or an adduct thereof with ethylene oxide, and a reaction product of a higher fatty acid with an alkanolamine and/or, as anionic surfactant, an alkylene oxide adduct containing sulfate or other acid radicals, a sulfate of a N-acylated alkanolamine, or a sulfated esterified polyoxy compound.

7. A process according to any one of claims 1 to 6, wherein the fluorescent whitening agent is mixed with the acid phosphoric acid ester of an oxyalkylated fatty amine and, if desired, with optional assistants as defined in claims 4 to 6 and, optionally, water, and this mixture is mixed with the coating composition.

8. A process according to any one of claims 1 to 6, which comprises adding to the coating composition, independently of one another and separately, the fluorescent whitening agent, the acid phosphoric acid ester of an oxyalkylated fatty amine and, if desired, the optional assistants as defined in claims 4 to 6.

9. A whitened coating composition for coating paper and cardboard, said composition containing a fluorescent whitening agent of the bis-triazinylaminostilbene-2,2'-disulfonic acid series, preferably of the formula (3) and, most preferably, of the formula (4) according to claim 3, and an acid phosphoric acid ester of an oxyalkylated fatty amine, of the formula (1), preferably of the formula (2), according to claims 1 and 2.

10. A coating composition according to claim 9 which, in addition to containing the fluorescent whitening agent and the acid phosphoric acid ester of an oxyalkylated fatty amine, contains a non-ionic or anionic surfactant, preferably as defined in claim 6, an organic solubiliser and/or a polar organic compound, preferably as defined in claim 5.

11. Paper or cardboard coated with a coating composition as defined in claim 9 or 10.

## Revendications

1. Procédé pour augmenter ou améliorer l'effet de blanchiment lors de l'azurage optique de compositions d'enduction pour le couchage du papier ou duocarton, à l'aide d'azurants de la famille des acides bis-triazinylaminostilbéne-2,2'-disulfoniques, caractérisé par le fait qu'on incorpore aux compositions d'enduction, en plus de l'azurant en question, un ester phosphorique acide d'un produit d'oxyalkylation d'amine grasse de formule ou son sel de métal alcalin, d'ammonium ou d'amine, formule dans laquelle R est un reste hydrocarboné aliphatique ayant 8 à 22 atomes de carbone; Y, et Y₂ sont tous deux des atomes d'hydrogène ou un de ces deux symboles représente un atome d'hydrogene et l'autre le radical méthyle; X est le reste acide de l'acide phosphorique, les atomes d'hydrogène acides de ce reste pouvant être remplacés par des ions de métaux alcalins, ammonium ou de sels d'amine, et m et n représentent des nombres entiers, la somme + n étant comprise entre 2 et 30.

2. Procédé selon la revendication 1, caractérisé par le fait qu'on utilise comme ester phosphorique acide d'un produit d'oxyalkylation d'amine grasse un de ceux ayant la formule dans laquelle R' est un reste alkyle ou alcényle ayant 10 à 18 atomes de carbone, de préférende le reste lauryle ou le reste hydrocarboné de l'amine du suif; X' est le reste acide de l'acide phosphorique, les atomes d'hydrogène acides de ce reste pouvant être remplacés par des ions de métaux alcalins ou ammonium, et n' et m' représentent des nombres entiers, la somme n' + m' étant comprise entre 4 et 20, en particulier entre 6 et 8.

3. Procédé selon la revendication 1, caractérisé par le fait qu'on utilise comme azurant un de ceux de formule

dans laquelle R₁ et R₂ sont ou et M est un atome d'hydrogène, un ion de métal alcalin, ammonium ou de sel d'amine, de préférence ceux de formule dans laquelle R'₁ est ou R'₂ ou et M' est un atome d'hydrogène, ou un ion de métal alcalin, un ion ammonium, diéthylammonium ou triéthylammonium.

4. Procédé selon l'une quelconque des revendications 1 à 3, caractérisé par le fait qu'on ajoute aux compositions d'enduction, en plus de l'azurant et de l'ester phosphorique acide d'un produit d'oxyal- kylation d'amine grasse, encore des tensio-actifs non ioniques ou anioniques, des unisseurs organiques et/ou des composés organiques polaires.

5. Procédé selon la revendication 4, caractérisé par le fait qu'on ajoute comme unisseur, des solvants organiques hydrophiles tels que des alcools monovalents inférieurs, des polyols, des étheral- cools, des glycols, des polyglycols des glycol- et polyglycoléthers, des amides, des amines, et/ou comme composés organiques polaires le diméthylsulfoxyde, le diméthylméthanephosphonate, la diméthylsulfonate, le sulfolane, le carbonate d'éthylène ou le carbonate de propylène et l'urèe pu des urées substituées.

6. Procédé selon la revendication 4, caractérisé par le fait qu'on ajoute comme tensio-actifs non ioniques des produits d'addition d'oxydes d'alkylène sur des acides aliphatiques supérieurs, des amides gras, des alcools aliphatiques, des mercaptans ou des amines, sur des alkylphénols, des alkylthiophénols ou des phénylphénols, des polymères séquences d'oxyde d'éthylène et d'oxydes d'alkylène supérieurs, des esters non ioniques de produits d'addition d'oxydes d'alkylène, des esters de polyols, des alcanolamines N-acylées et leurs produits d'addition avec l'oxyde d'éthylène, et des produits de réaction d'acides aliphatiques supérieurs avec une alcanolamine, et/ou comme tensio-actifs anioniques des adducts d'oxydes d'alkylène avec des restes sulfate ou d'autres restes d'acide, des sulfates d'alcanolamines N-acylées et des composés polyoxy estérifiés sulfatés.

7. Procédé selon l'une quelconque des revendications 1 à 6, caractérisé par le fait qu'on mélange l'azurant avec l'ester phosphorique acide d'un produit d'oxyalkylation d'amine grasse et éventuellement avec des adjuvants facultatifs déffinis dans l'une quelconque des revendications 4 à 6 et éventuellement de l'eau, puis qu'on incorpore ce mélange aux compositions d'enduction.

8. Procédé selon l'une quelconque des revendications 1 à 6, caractérisé par le fait qu'on incorpore séparément et indépendamment l'un de l'autre, aux compositions d'enduction l'azurant, l'ester phosphorique acide d'un produit d'oxyalkylation d'amine grasse et éventuellement les adjuvants facultatifs définis dans l'une quelconque des revendications 4 à 6.

9. Composition d'enduction azurée optiquement pour le couchage du papier et du carton contenant un azurant optique de la famille des acides bis-triazinylaminostilbène-2,2'-disulfoniques, de préférence un de ceux de formule (3), en particulier un de ceux de formule (4) selon la revendication (3) et un ester phosphorique acide d'un produit d'oxyalkylation d'amine grasse de formule (1), de préférence un de ceux de formule (2) selon les revendications 1 et 2.

10. Composition d'enduction selon la revendication 9, qui contient, en plus de l'azurant optique et de l'ester phosphorique acide d'un produit d'oxyalkylation d'amine grasse, des tensio-actifs non ioniques ou anioniques, de préférence ceux qui sont définis dans la revendication 6, des unisseurs organiques et/on des composés organiques polaires, de préférence ceux qui sont définis dans la revendication 5.

11. Papier ou carton couchés avec une composition d'enduction définie dans les revendications 9 ou 10.
